# EUROPÄISCHE PATENTSCHRIFT

(11) **EP 2 268 857 B1**
(45) Veröffentlichungstag und Bekanntmachung des Hinweises auf die Patenterteilung: **26.09.2012**
(21) Anmeldenummer: 09725538.4
(22) Anmeldetag: 18.03.2009
(51) Int. Cl.: D01F 2/00, D01F 2/02

(54) **CELLULOSISCHE FORMKÖRPER**
CELLULOSIC MOULDINGS
CORPS MOULÉS CELLULOSIQUES

(30) Priorität: 27.03.2008 EP 08102964
(43) Veröffentlichungstag der Anmeldung: 05.01.2011
(73) Patentinhaber: Cordenka GmbH & Co. KG, 63784 Obernburg (DE)
(72) Erfinder: ZIMMERER, Britta Nicola, 63916 Amorbach (DE); UIHLEIN, Kurt, 63920 Grossheubach (DE); MEISTER, Frank, 07407 Rudolstadt (DE); KOSAN, Birgit, 07407 Rudolstadt (DE)
(74) Vertreter: Oberlein, Gerriet H. R.
(86) Internationale Anmeldenummer: PCT/EP2009/053198
(87) Internationale Veröffentlichungsnummer: WO 2009/118262

(56) Entgegenhaltungen:
- WO-A-02/18682
- WO-A-97/33020
- WO-A-2007/128268
- DE-A1- 4 444 140

## Beschreibung

Die vorliegende Erfindung betrifft cellulosische Formkörper mit einer Höchstzugkraft von mindestens 30 cN/tex, hergestellt mittels Trocken-Nass-Verformung von Polymerlösungen, enthaltend überwiegend Cellulose in einem Lösungsmittel.

Insbesondere betrifft die vorliegende Erfindung sogenannte technische Cellulose-Multifilament-Game, bei denen es sich um hochfeste Formkörper aus Cellulose mit einem Anteil von weniger als 50 % an weiteren Polymeren und/oder Additiven handelt.

Die Trocken-Nass-Verformung erfolgt bevorzugt durch Fällung.

Derartige Formkörper sind aus einer Reihe von Veröffentlichungen bekannt.

So offenbart beispielsweise die DE-A-4 444 140 in den Ansprüchen lösungsmittelgesponnene cellulosische Filamente aus einer Lösung von Cellulose in einem tertiären Amin-N-oxid und gegebenenfalls Wasser mit einer Festigkeit von 50 bis 80 cN/tex und einer Bruchdehnung von 6 bis 25%. Aus den dazugehörigen Beispielen ist allerdings zu entnehmen, dass mit einer Höchstzugkraft oder Reißfestigkeit von 65,3 cN/tex eine Dehnung von 6,3 % einhergeht und bei einer Reißfestigkeit von 53,2 cN/tex eine Dehnung von 13 % resultiert. Aufgrund mangelnder Ausführbarkeit wurden die beanspruchten Bereiche im erteilten Patent EP-B-0797694 dann auch auf einen Bereich von 52,7 bis 66 cN/tex für die Festigkeit und 6 bis 13% für die Dehnung eingeschränkt.

Die WO 2006/000197 offenbart ein Verfahren zur Herstellung von Formkörpern aus Cellulose mit ionischen Flüssigkeiten als Lösungsmittel, bei dem man die Cellulose löst, die Lösung zu Fasern bzw. Folien/Membranen verformt, die Cellulose durch Fällen in wässrigen Lösungen regeneriert, das Lösungsmittel durch Waschen abtrennt und die Formkörper trocknet. Gemäß WO 2006/000197 werden auf diese Weise Fasern mit sehr hohen Reißfestigkeiten und Moduli im konditionierten und nassen Zustand erhalten. Gemäß der Tabelle auf Seite 17 dieser Vorveröffentlichung werden Reißfestigkeiten von bis zu 67,7 cN/tex im konditionierten Zustand bei gleichzeitigen Reißdehnungen von 9,0 % erreicht.

Die Begriffe Reißfestigkeit, Reißkraft, Bruchfestigkeit und Höchstzugkraft werden in dieser Anmeldung synonym verwendet und bezeichnen die feinheitsbezogene Kraft, die zum Reißen bzw. zum Bruch des cellulosischen Formkörpers aufgewendet werden muss.

Die beim Reißen bzw. beim Bruch des Formkörpers gemessene Längung des Formkörpers wird auf seine Ursprungslänge bezogen und in Form der prozentualen Längenzunahme als Reißdehnung, Höchstzugkraftdehnung oder auch als Bruchdehnung bezeichnet.

Obwohl im Stand der Technik bereits sehr hohe Werte für die Reißfestigkeit und auch für die Bruchdehnung offenbart sind, so sind die theoretisch möglichen Grenzen dieser Eigenschaften noch lange nicht erreicht. Die beschriebenen Formkörper mit sehr hohen Werten für die Reißfestigkeit weisen im Allgemeinen niedrige Dehnungswerte auf. Insbesondere für technische Anwendungen ist es wünschenswert, Formkörper zur Verfügung zu haben, die bei sehr hohen Festigkeitswerten auch noch ausreichende Dehnungsreserven besitzen.

Die vorliegende Erfindung löst diese Aufgabe, indem lösungsmittelgesponnene cellulosische Formkörper mit einer Höchstzugkraft von mindestens 30 cN/tex aus einer Lösung enthaltend überwiegend Cellulose in einem Lösungsmittel zur Verfügung gestellt werden, wobei diese cellulosischen Formkörper sich dadurch auszeichnen, dass sie ein Arbeitsvermögen, ermittelbar aus dem mathematischem Produkt aus Höchstzugkraft und Höchstzugkraftdehnung gemäß (1) $AV \left[J/g\right] = 0 , 1 * σ * ε$
- AV:: Arbeitsvermögen in J/g
- σ:: Höchstzugkraft im konditionierten Zustand [cN/tex]
- ε:: Höchstzugkraftdehnung im konditionierten Zustand [%]
von mindestens 80 J/g aufweisen, bevorzugt von mindestens 82 J/g, noch bevorzugter von mindestens 85 J/g und am meisten bevorzugt von mindestens 90 J/g. Die Obergrenze des Arbeitsvermögens ist nicht mehr als 120 J/g.

Die erfindungsgemäßen Formkörper zeigen also gleichzeitig eine sehr hohe Reißfestigkeit und eine hohe Reißdehnung, eine Kombination, die so im Stand der Technik nicht offenbart ist.

Obwohl beispielsweise in der EP-B-0797694 - und ganz besonders in der DE-A-4 444 140 - Bereiche für Festigkeit und Dehnung in den Ansprüchen angegeben sind, die rein rechnerisch zu höheren Werten für das Arbeitsvermögen führen, als in der vorliegenden Erfindung, so ist - angesichts der Beispiele im Stand der Technik-doch deutlich sichtbar, dass es sich dabei um Grenzwerte handelt, die zwar einzeln, aber nicht gleichzeitig erreicht worden sind. Vernünftigerweise wird der Fachmann auch nicht erwarten, dass Produkte herstellbar sind, bei denen tendenziell gegenläufige Grenzwerte gleichzeitig erfüllt sind. Es ist daher klar, dass die einzelnen Parameter zwar jeweils bis zu ihren Grenzwerten erreichbar sind, wenn auch gerade nicht in Kombination mit allen anderen Grenzwerten. Der Fachmann weiß vielmehr, dass die Produkte für die einzelnen Eigenschaftsparameter innerhalb des angegebenen Gesamtbereiches herstellbar sind, sofern die anderen beanspruchten Eigenschaftsparameter gleichzeitig ebenfalls in einem vernünftigen Spielraum erfüllt sind.

Im Beispiel 3 in der WO 2007/128268 werden Fasern aus einer (60:40) Mischung aus einem Baumwoll-Linterszellstoff mit Polyacrylnitril offenbart, welche ein Arbeitsvermögen von ca. 87 J/g aufweisen. Die in der WO 2007/128268 beschriebenen Fasern weisen aber zugleich eine sehr niedrige Festigkeit von nur 25,4 cN/tex auf und sind somit nicht für den Einsatz als technische Multifilamentgarne geeignet.

Der WO 97/33020 schließlich kann man entnehmen, dass die Länge der Strecke, auf welcher die Filamente zur Abzugsvorrichtung geführt werden, einen Einfluss auf das Arbeitsvermögen der Faser insofern hat, als das Arbeitsvermögen stark abnimmt, wenn die Strecke größer als 12 m ist. Die WO 97/33020 zeigt bei einer Strecke zwischen Düse und Galette von 12 m ein Arbeitsvermögen von 41 J/g, bei 25 m von 38 J/g und bei 48 m von 45,5 J/g. Eine Extrapolation auf eine Strecke von 0 würde demzufolge ein Arbeitsvermögen von ca. 50 bis 60 J/g ergeben, wie es auch in der Tabelle 1 der WO 97/33030 aufgezeigt ist.

Aus der einige Jahre später veröffentlichten WO 02/18682 kann der Fachmann entnehmen, dass zwischen dem Arbeitsvermögen der Fasern (Produkt aus Reißfestigkeit und Reißdehnung in J/g) und der Dehngeschwindigkeit wohl eine Abhängigkeit besteht, diese jedoch gering ausfällt. Die WO 02/18682 enthält - trotz eines entsprechenden Verweises darauf - keine Zeichnungen. Schaut man in die korrespondierende Prioritätsanmeldung, so erkennt man, dass selbst bei einer (extrapolierten) Dehngeschwindigkeit von weniger als 5 sek⁻¹ bei der angegeben konstanten Festigkeit von etwa 41 cN/tex nicht ein Arbeitsvermögen von über 80 J/g erreicht werden würde. Die WO 02/18682 empfiehlt, bei einer Dehngeschwindigkeit in einem Bereich zwischen 15 und 40 sek⁻¹ zu spinnen und damit lehrt die WO 02/18682 ein Arbeitsvermögen von etwa 58 bis 65 J/g.

Demnach würde auch eine Kombination der beiden Dokumente des Standes der Technik den Fachmann nicht zu der in dieser Anmeldung beschriebenen Erfindung führen.

Es bleibt daher festzuhalten, dass die in der vorliegenden Erfindung beanspruchte Eigenschaftskombination nicht im Stand der Technik beschrieben ist und auch nicht nahegelegt ist. Im Gegenteil: Cellulosische Fasern zählen zu den ältesten technischen Fasern und trotz jahrzehntelanger intensiver Forschung, Entwicklung und Produktion konnten keine Fasern mit einem Arbeitsvermögen von > 80 J/g erreicht werden. Insbesondere sind Formkörper mit den beanspruchten Parametern auch nicht naheliegend, da es zum einen an sich überraschend ist, dass offensichtlich gegenläufige Eigenschaften, wie Festigkeit und Dehnung, gleichzeitig in so ausgeprägtem Maße erreicht werden. Zum anderen sind für die Herstellung der erfindungsgemäßen cellulosischen Formkörper vorzugsweise bestimmte Bedingungen einzuhalten, wie weiter unten noch näher geschildert werden wird. Dies gilt natürlich umso mehr für Bereiche des Arbeitsvermögens über 85 J/g.

Insbesondere liegt die Höchstzugkraft der beanspruchten Formkörper in einem Bereich von 40 bis 90 cN/tex, bevorzugt zwischen 45 und 85 cN/tex und noch bevorzugter zwischen 50 und 80 cN/tex, am meisten bevorzugt zwischen 55 und 75 cN/tex.

Als Lösungsmittel kommen die bekannten Direktlösungsmittel für Zellstoff, wie beispielsweise das N-Methylmorpholin-N-oxid (NMMO), in Betracht. Ebenfalls bevorzugt wird es, wenn es sich bei dem Lösungsmittel, aus dem die cellulosischen Formkörper hergestellt werden, um eine ionische Flüssigkeit oder Gemische ionischer Flüssigkeiten handelt.

Als ionische Flüssigkeiten kommen bevorzugt solche in Betracht, welche Imidazolium basierte Kationen und Halogenid- oder Acetat-Anionen besitzen, insbesondere 1,3-Dialkylimidazoliumhalogenide und -acetate und besonders bevorzugt das 1-Butyl-3-Methylimidazoliumchlorid und das 1-Ethyl-3-methylimidazoliumacetat und/oder Gemischen daraus.

Die cellulosischen Formkörper bestehen vorzugsweise aus einem Zellstoff, der einen α- Cellulosegehalt von größer als 90 %, bevorzugt größer als 96 %, und besonders bevorzugt größer als 98 % aufweist.

Weiterhin ist es vorteilhaft, wenn es sich bei der Cellulose um einen Zellstoff handelt, der einen Durchschnittspolymerisationsgrad (DP), bestimmt mittels Cuoxam-Methode, von > 600, bevorzugt > 650 aufweist.

Die Herstellung der erfindungsgemäßen cellulosischen Formkörper gelingt bevorzugt durch enzymatische und/oder hydrolytische Vorbehandlung der eingesetzten Zellstoffe. Diese Vorbehandlungen dienen dazu, die Molmassenverteilung gezielt zu verbreitern, wobei die Molmassen verringert werden.

Da normalerweise die Verringerung der Molmasse zu niedrigeren Festigkeiten führt, ist es umso überraschender, dass sich durch diese Vorbehandlungen sehr stabile Spinnbedingungen bei gleichzeitig guten hohen Festigkeiten und sehr hohen Dehnungen realisieren lassen.

Neben der enzymatischen und hydrolytischen Vorbehandlung kann die Einstellung der Uneinheitlichkeit der Spinnlösungen auch durch das gezielte Abmischen von Zellstoffen und durch den Zusatz von Zweitpolymeren erfolgen.

Günstig für das Erreichen der gewünschten Fasereigenschaften ist das Zusammenspiel zwischen dem Einsatz eines Zellstoffes mit hoher Molmasse und hohem Alpha-Zellulosegehalt sowie eine relativ hohe Konzentration der Lösung, welche oberhalb von 10 % Feststoffgehalt liegen sollte. Außerdem sollte nach dem Spinnen darauf geachtet werden, dass die Filamente nicht durch den Waschprozess und Trockenprozess geschädigt werden.

Besonders bevorzugt wird es, wenn es sich bei den cellulosischen Formkörpern um Filamente oder Fasern handelt.

Diese Fasern oder Filamente weisen bevorzugt einen Cuoxam-DP von über 550, noch bevorzugter von über 600 auf.

Die Herstellung der erfindungsgemäßen Formkörper gelingt vorzüglich, wenn die Winkelgeschwindigkeit (bzw. die dazu proportionale Scherrate) am "cross-over" in einem Bereich von 0,5 bis etwa 2 rad/sec liegt. Handelt es sich bei dem eingesetzten Lösungsmittel um NMMO, so liegt diese Winkelgeschwindigkeit bevorzugt etwa zwischen 1 und 2 rad/sec, bei ionischen Flüssigkeiten bevorzugt etwa zwischen 0,5 und 1.

Die Winkelgeschwindigkeit am "cross-over" korrespondiert mit der Breite Molmassenverteilung und der mittlerer Molmasse der am Verhakungsnetzwerk beteiligten Polymere. Der "cross over" selbst ist der Kreuzungspunkt zwischen Speicher- und Verlustmodul der Masterkurve (siehe dazu: Schrempf, C.; Schild, G.; Rüf, H., "Zellstoff-NMMO-Lösungen und deren Fließeigenschaften", Das Papier 12 (1995) 748 - 757).

Es ist ein Verdienst der Erfindung, dass ein "Fenster" (Optimum) in der Molmasse und Molmassenverteilung - ausgedrückt durch die Winkelgeschwindigkeit bzw. der ihr proportionalen Scherrate - gefunden wurde, die die erfindungsgemäßen cellulosischen Formkörper mit dem hohen Arbeitsvermögen erstmalig zugänglich macht. Dieses ist schon von daher nicht naheliegend, da besagte Scherrate eine Funktion mehrerer Parameter ist, wie u.a. der Konzentration des Zellstoffes im Lösungsmittel, dem Lösungsmittel selbst und dem Lösungszustand des Zellstoffs im Lösungsmittel.

Handelt es sich bei den cellulosischen Formkörpern um Filamente, so weisen diese bevorzugt einen DP bestimmt mittels Cuoxam von > 550 auf.

Die Erfindung ist daher auch auf die Verwendung von derartigen cellulosischen Filamenten zur Herstellung von technischen Garnen und zur Herstellung von Reifenkorden sowie von Korden und textilen Verstärkungsgeweben gerichtet. Darüber hinaus sind die erfindungsgemäßen cellulosischen Filamenten vorzüglich zur Verstärkung von Elastomeren, Kunststoffen (z.B. Thermoplaste, Biopolymere und bioabbaubare Polymere) und duroplastischen Formmassen (Harze) geeignet.

Es ist weiterhin ein Verdienst der Erfindung herausgefunden zu haben, dass die mechanischen Möglichkeiten, das Arbeitsvermögen zu verbessern nachdem der Faden bzw. die Filamente den Luftspalt verlassen haben, sehr beschränkt sind und insbesondere keine cellulosischen Formkörper mit den erfindungsgemäßen Eigenschaften liefern können.

Die Erfindung soll anhand einiger nachfolgender Beispiele näher beschrieben werden. Selbstverständlich dienen diese Beispiele ausschließlich der Erläuterung und sind in keiner Weise als beschränkend anzusehen.

Zur Ermittlung der experimentellen Ergebnisse dienten die folgenden Mess- bzw. Bestimmungsverfahren:

Die Ermittlung der textilen Eigenschaften (Festigkeit, Dehnung, Feinheit) der Fasern und Filamente erfolgte im Prüfklima nach DIN 50014-20/65 bei 20 °C und 65 % relativer Luftfeuchtigkeit.

Die Probenahme wurde gemäß DIN 53 803-T2 durchgeführt. Die Zugversuche an der Faser erfolgten gemäß DIN EN ISO 5079 unter den folgenden Bedingungen:

Die Einspannlänge war 20 mm und die Zuggeschwindigkeit betrug 20 mm/min bei einem Vorspanngewicht von 0,6 ± 0,06 cN/tex. Die Messungen wurden jeweils an 50 Fasern durchgeführt.

Die rheologische Charakterisierung der cellulosischen Spinnlösungen erfolgte unter Verwendung eines Rheometers HAAKE MARS mit Kegel / Platte - Messeinrichtung (Sensor C35/4° bzw. C20/4°).

Die Messung der Nullscherviskositäten erfolgte mittels Rotationsversuch (creep) unter Anwendung einer konstanten Schubspannung von 90 Pa bei einer Messtemperatur von 85°C.

Zur Bestimmung des Kreuzungspunktes zwischen Speicher- und Verlustmodul der Masterkurve ("cross over" - Werte) und der Plateaumoduli wurden Oszillationsmessungen bei jeweils 3 Temperaturen durchgeführt und mittels WLF-Transformation die Masterkurven auf eine Referenztemperatur berechnet. Die Messungen erfolgten in Abhängigkeit vom verwendeten Lösungsmittel bei unterschiedlichen Temperaturen. Die Charakterisierung von Celluloselösungen in NMMO erfolgte bei 60 / 85 und 110°C, und die Berechnung der Masterkurve erfolgte bei einer Referenztemperatur von 85°C. Polymerlösungen in ionischen Flüssigkeiten wurden bei 95 / 115 und 135°C untersucht, wobei die Referenztemperatur zur Berechnung der Masterkurve 95°C betrug.

Die Bestimmung des mittleren Polymerisationsgrades (DP) der Cellulose erfolgte mittels der Cuoxam-Methode. Dabei wurden die Grenzviskositäten [η] (Einheit ml/g) mit Hilfe eines Kapillarviskosimeters bestimmt und gemäß nachfolgender Gleichung der Cuoxam-DP ermittelt: $Cuoxam - DP = 2 ⋅ {\left[η\right]}_{Cuoxam}$

Der α-Cellulosegehalt ist der bei bestimmter Behandlungsweise gegen 17,5 %ige Natronlauge resistente Teil des Zellstoffes.

Die Bestimmung des α-Cellulosegehaltes erfolgte durch Behandlung des Zellstoffes mit 17,5%iger, wässriger NaOH-Lösung bei 20°C während 1 h und anschließendes Waschen, Trocknen und Rückwägen des Zellstoffes.

Die Bestimmung des Feststoffgehaltes erfolgte durch Ausfällen, Waschen und Trocknen der Cellulose.

Die Erfindung soll anhand folgender Beispiele erläutert werden:

### Vergleichsbeispiel 1 (Stand der Technik)

Ein Lyocell-Zellstoff (Eukalyptus-Sulfitzellstoff, Cuoxam-DP: 556, α-Cellulosegehalt: 93,8%) wurde im Flottenverhältnis 1:20 in Wasser aufgeschlagen und auf einen Feuchtegehalt von 60 Masse-% abgepresst. 70 g dieser pressfeuchten Cellulose wurden in 317 g 1-Butyl-3- Methylimidazoliumchlorid (BMIMCI), welches 30 Masse-% Wasser und Stabilisatorzusätze (0,2% NaOH, 0,02% Gallussäurepropylester, bezogen auf die herzustellende Polymerlösung) enthielt, dispergiert. Man erhält 390 g einer homogenen Suspension, welche in einen Vertikalkneter eingebracht wird und unter Scherung, steigender Temperatur von 80 bis 125°C und abnehmendem Druck von 800 bis 20 mbar unter Wasserentfemung in eine mikroskopisch homogene Lösung überführt wird. Die Lösung enthält 11,2 Masse-% Cellulose und 88,8 Masse-% BMIMCI, wurde analytisch charakterisiert und mittels Trocken-Nass-Spinnprozess zu Fasern einer Feinheit von 1,73 dtex verformt. Die Daten der analytischen Lösungscharakterisierung, Spinnbedingungen und Faserwerte sind der Tabelle zu entnehmen.

### Vergleichsbeispiel 2 (Stand der Technik)

33,4 g eines Eukalyptus-Zellstoffes (8 Masse-% Feuchte, Cuoxam-DP: 556) werden im Flottenverhältnis 1:20 zur Einzelfaser dispergiert und anschließend auf einen Wassergehalt von 60 Masse-% abgepresst. Die pressfeuchte Cellulose wird in 380 g einer N-Methylmorpholin-N-oxid (NMMO) - Lösung mit einem Wassergehalt von 50%, welche als Stabilisatoren Propylgallat (0,03%, bezogen auf die herzustellende Polymerlösung) sowie Natronlauge entsprechend des Basenverbrauches der eingebrachten Stoffe enthält, eingebracht und dispergiert. Die hergestellte Suspension wird in einen Vertikalkneter eingebracht, unter Scherung, steigender Temperatur von 70 bis 95°C und abnehmendem Druck von 750 bis 50 mbar das Wasser bis zur Stufe des Monohydrates entfernt und eine mikroskopisch homogene Celluloselösung mit der Zusammensetzung 12,3 Masse-% Cellulose, 76,0 Masse-% NMMO und 11,7 Masse-% Wasser hergestellt. Der Brechungsindex der Lösung bei 50°C betrug 1,4876. Die hergestellte Lösung wurde analytisch charakterisiert und mittels Trocken-Nass-Spinnprozess zu Fasern einer Feinheit von 1,66 dtex verformt. Die Daten der analytischen Lösungscharakterisierung, Spinnbedingungen und Faserwerte sind der Tabelle zu entnehmen.

### Vergleichsbeispiel 3

Analog Vergleichsbeispiel 1 wurde eine 12,0 Masse-%ige Lösung eines Zellstoffes (Cuoxam-DP: 798) mit enger Molmassenverteilung und hohem α-Cellulosegehalt (98,4% α-Cellulose) im Lösungsmittel BMIMCI hergestellt. Die hergestellte Celluloselösung konnte nur sehr unsicher mittels Trocken-Nass-Spinnprozess zu Fasern einer Feinheit von 1,74 dtex verformt werden, da die Lösung aufgrund ihrer rheologischen Eigenschaften nicht ausreichend Verzugsfähigkeit besaß. Die Daten der analytischen Lösungscharakterisierung, Spinnbedingungen und Faserwerte sind der Tabelle zu entnehmen.

### Beispiele 4 und 5

Der in Vergleichsbeispiel 3 verwendete Zellstoff (Cuoxam-DP: 798, 98,4% α-Cellulose) wurde im Flottenverhältnis 1:20 in Wasser dispergiert und durch Zugabe von verdünnter Ameisensäure ein pH-Wert von 5,0 eingestellt. Bei 45°C erfolgte innerhalb von 60 min eine enzymatische Vorbehandlung des Zellstoffes mit 0,5% einer Cellulase mit hoher Exoaktivität (Filterpapieraktivität 90 U/ml), bezogen auf Cellulose. Durch die enzymatische Vorbehandlung erfolgt nur eine geringe Verringerung des Cuoxam-DP des Zellstoffes auf einen DP von 745 sowie eine gezielte Veränderung der Uneinheitlichkeit, d.h. der Molmassenverteilung der Cellulose.

Die Zellstoffsuspension aus der Enzymbehandlung wird nach pH-Wert-Erhöhung auf 11 auf einen Wassergehalt von 60% abgepresst und jeweils 78,1 g dieser pressfeuchten Cellulose zur Herstellung von 12,5%igen Celluloselösungen in BMIMCI eingesetzt. Die Polymerlösungen waren mit sehr guter Spinnsicherheit mittels Trocken-Nass-Spinntechnologie zu Fasern einer Feinheit von 1,78 bzw. 1,70 dtex verformbar. Die Daten der analytischen Lösungscharakterisierung, Spinnbedingungen und Faserwerte sind der Tabelle zu entnehmen.

### Beispiele 6 und 7

Zur gezielten Einstellung der Uneinheitlichkeit von Spinnlösungen wurden Abmischungen von Zellstoffen mit enger Molmassenverteilung und hohen α-Cellulosegehalten hergestellt. Für Beispiel 6 wurden 23,9 g eines Zellstoffes (Cuoxam-DP: 798, 98,4% α-Cellulose, Feuchtegehalt: 7%) und 10,1 g eines Baumwoll-Linterszellstoffes (Cuoxam-DP: 443, 98% α-Cellulose, Feuchtegehalt: 6%) im Flottenverhältnis 1:20 in Wasser aufgeschlagen und nach intensiver Durchmischung auf einen Wassergehalt von 60% abgepresst.

Für Beispiel 7 wurden 23,4 g eines Baumwoll-Linterszellstoffes (Cuoxam-DP: 741, 98,3% α-Cellulose, Feuchtegehalt: 5%) und 10,1 g eines Baumwoll-Linterszellstoffes (Cuoxam-DP: 443, 98% α-Cellulose, Feuchtegehalt: 6%) im Flottenverhältnis 1:20 in Wasser aufgeschlagen und nach intensiver Durchmischung auf einen Wassergehalt von 60% abgepresst.

Die pressfeuchten Cellulosen wurden in BMIMCI-Lösungen (Wassergehalt: 30%, Stabilisatorzusatz 0,2% NaOH, 0,02% Gallussäurepropylester, bezogen auf die herzustellende Polymerlösung) suspendiert und mittels Vertikalkneter unter Wasserentzug durch Scherung, Temperatur und Vakuum in mikroskopisch homogene Spinnmassen überführt. Die erhaltenen Polymerlösungen waren mit sehr guter Spinnsicherheit mittels Trocken-Nass-Spinntechnologie zu Fasern einer Feinheit von 1,81 bzw. 1,77 dtex verformbar. Die Daten der analytischen Lösungscharakterisierung, Spinnbedingungen und Faserwerte sind der Tabelle zu entnehmen.

### Beispiele 8 und 9:

An einem Zellstoff (Cuoxam-DP: 798, 98,4% α-Cellulose) wurde analog der Beispiele 4 und 5 eine enzymatische Vorbehandlung durchgeführt. Nach dieser Vorbehandlung wurde ein Cuoxam-DP der Cellulose mit 745 ermittelt.

Für Beispiel 8 wurden 72,4 g dieser vorbehandelten, pressfeuchten Cellulose (Wassergehalt: 60%) mit 1,52 g Polyethylenglykol 20000 (OH-Zahl: 4-7) intensiv vermischt und mit BMIMCI in eine 12,2 Masse-%ige, homogene Spinnmasse überführt.

Für Beispiel 9 wurden 74,2 g der vorbehandelten, pressfeuchten Cellulose (Wassergehalt: 60%) mit 2,84 g Tego Phobe 1401 (wässrige Emulsion eines aminofunktionellen Polysiloxans, Polymergehalt: 55%) intensiv vermischt und mit BMIMCI mittels Laborkneter in eine 12,5 Masse-%ige, homogene Spinnmasse überführt.

Die enthaltenen Zweitpolymere Polyethylenglycol bzw. Polysiloxan verursachen jeweils eine sehr homogene Eintrübung der Spinnmasse und liegen in so fein verteilter Form vor, dass mikroskopisch keine Einzelpartikel identifiziert werden konnten und keinerlei Beeinträchtigungen der Spinnprozesse erfolgten. Die hergestellte Polymerspinnmassen wurde analytisch charakterisiert und mittels Trocken-Nass-Spinnprozess zu Fasern mit Feinheiten von 1,97 bzw. 1,73 dtex verformt. Die Daten der analytischen Lösungscharakterisierung, Spinnbedingungen und Faserwerte sind der Tabelle zu entnehmen.

### Beispiele 10 und 11:

30,9 g eines Zellstoffes mit enger Molmassenverteilung (Cuoxam-DP: 798, 98,4% α-Cellulose, Feuchtegehalt: 7%) bzw. 34,5 g eines Baumwoll-Linterszellstoffes (Cuoxam-DP: 650, 98,2% α-Cellulose, Feuchtegehalt: 5%) werden nach hydrolytischer Vorbehandlung in 50%iger NMMO-Lösung unter Zusatz von Stabilisatoren dispergiert und in 11,5 bzw. 13,1%ige, mikroskopisch homogene Polymerlösungen in NMMO-Monohydrat überführt. Die erhaltenen Polymerlösungen waren mit sehr guter Spinnsicherheit mittels Trocken-Nass-Spinntechnologie zu Fasern einer Feinheit von 1,7 bzw. 1,79 dtex verformbar. Die Daten der analytischen Lösungscharakterisierung, Spinnbedingungen und Faserwerte sind der Tabelle zu entnehmen.

### Beispiel 12:

Als Polymerlösungsmittel wurde eine Mischung aus 2 ionischen Flüssigkeiten, BMIMCI und 1-Hexyl-3-Methylimidazoliumchlorid (HMIMCI) im Masseverhältnis 90:10 eingesetzt.

79,4 g des in Beispiel 8 verwendeten, enzymatisch vorbehandelten Zellstoffes (Cuoxam-DP: 745, Wassergehalt: 60%) wurden in 311,8 g eines wässrigen Gemisches der ionischen Flüssigkeiten BMIMCI und HMIMCI (Masseverhältnis BMIMCI : HMIMCI = 90:10, Wassergehalt: 30%) unter Zusatz von 0,2% NaOH und 0,02% Gallussäurepropylester, bezogen auf die herzustellende Polymerlösung, suspendiert. Nach Überführung dieser Suspension in einen Vertikalkneter wurde mittels Scherung, steigender Temperatur von 103 bis 137°C und abnehmendem Druck von 800 bis 15 mbar unter Wasserentfernung in eine mikroskopisch homogene Lösung hergestellt. Die Lösung enthielt 12,7 Masse-% Cellulose, wurde analytisch charakterisiert und mittels Trocken-Nass-Spinnprozess zu Fasern einer Feinheit von 2,06 dtex verformt. Die Daten der analytischen Lösungscharakterisierung, Spinnbedingungen und Faserwerte sind der Tabelle zu entnehmen.

### Beispiel 13:

Als Polymerlösungsmittel wurde eine Mischung aus 2 ionischen Flüssigkeiten, BMIMCI und 1-Ethyl-3-Methylimidazoliumacetat (EMIMAc) im Masseverhältnis 90:10 eingesetzt.

24,6 g eines Zellstoffes mit enger Molmassenverteilung (Cuoxam-DP: 798, 98,4% α-Cellulose, Feuchtegehalt: 7%) und 10,4 g eines Baumwoll-Linterszellstoffes (Cuoxam-DP: 432, 98,1% α-Cellulose, Feuchtegehalt: 6%) wurden im Flottenverhältnis 1:20 in Wasser aufgeschlagen und nach intensiver Durchmischung auf einen Wassergehalt von 60% abgepresst. Die pressfeuchten Cellulosen wurden in 309 g einer Mischung der ionischen Flüssigkeiten BMIMCI und EMIMAc (Masseverhältnis BMIMCI : EMIMAc = 90:10, Wassergehalt: 30%) suspendiert und analog Beispiel 6 in eine homogene Spinnmasse überführt. Die Polymerlösung enthielt 13,1 Masse-% Cellulose, wurde analytisch charakterisiert und mittels Trocken-Nass-Spinnprozess zu Fasern einer Feinheit von 1,75 dtex verformt. Die Daten der analytischen Lösungscharakterisierung, Spinnbedingungen und Faserwerte sind der Tabelle zu entnehmen.

### Beispiel 14:

Analog Beispiel 13 wurde eine Polymerlösung aus einer Cellulosemischung der im Beispiel 13 verwendeten Zellstoffe im Masseverhältnis 60:40 hergestellt, wobei als Celluloselösungsmittel eine Mischung der ionischen Flüssigkeiten BMIMCI und 1-Butyl-3-Methylimidazoliumacetat (BMIMAc) im Masseverhältnis 90:10 diente. Es wurde eine mikroskopisch homogene Polymerlösung erhalten, welche 12,6 Masse-% Cellulose enthielt. Diese wurde analytisch charakterisiert und mittels Trocken-Nass-Spinnprozess zu Fasern einer Feinheit von 1,72 dtex verformt. Die Daten der analytischen Lösungscharakterisierung, Spinnbedingungen und Faserwerte sind der Tabelle zu entnehmen.

**Tabelle**

| | | **Vgl. 1** | **Vgl. 2** | **Vgl. 3** | **4** | **5** | **6** | **7** | **8** | **9** | **10** | **11** | **12** | **13** | **14** |
|---|---|---|---|---|---|---|---|---|---|---|---|---|---|---|---|
| Cuoxam-DP | | 556 | 556 | 798 | 745 | 745 | 798/443 | 741/443 | 745 | 745 | 798 | 650 | 745 | 798/432 | 798/432 |
| **Analytische Lösungscharakterisierung:** | | | | | | | | | | | | | | | |
| **Lösungsmittel** | | BMIMCI | NMMO | BMIMCI | BMIMCI | BMIMCI | BMIMCI | BMIMCI | BMIMCI | BMIMCI | NMMO | NMMO | BMIMCI+ HMIMCI | BMIMCI + EMIMAc | BMIMCI+ BMIMAc |
| Feststoffgehalt | % | 11,2 | 12,3 | 12,0 | 12,5 | 12,5 | 12,7 | 12,7 | 12,2 | 12,5 | 11,5 | 13,1 | 12,7 | 13,1 | 12,6 |
| Nullscherviskosität (85°C) | Pas | 14530 | 8520 | 106000 | 65190 | 59630 | 92130 | 38790 | 71610 | 89750 | 21150 | 17010 | 82470 | 91470 | 63100 |
| Winkelgeschwindigkeit (cross over) | rad/s | **2,77** | **2,68** | **0,34** | **0,83** | **0,90** | **0,70** | **1,74** | **0,67** | **0,54** | **0,94** | **1,96** | **0,70** | **0,63** | **0,98** |
| Speichermodul (cross over) | Pa | 2696 | 3079 | 3177 | 3961 | 3976 | 4166 | 5625 | 3852 | 3313 | 3686 | 7500 | 3888 | 4090 | 4359 |
| Plateaumodul | Pa | 13165 | 27430 | 24200 | 24780 | 24200 | 28050 | 27530 | 25253 | 23840 | 29580 | 47780 | 25190 | 28530 | 26637 |
| **Spinnbedingungen:** | | | | | | | | | | | | | | | |
| Spinndüsenlochdurchmesser | µm | 90 | 90 | 100 | 100 | 100 | 100 | 100 | 100 | 100 | 100 | 100 | 100 | 100 | 100 |
| Kapillaranzahl pro Düse | | 30 | 30 | 30 | 30 | 30 | 30 | 30 | 30 | 30 | 30 | 30 | 30 | 30 | 30 |
| Spinnmassetemperatur | °C | 93 | 84 | 106 | 100 | 98 | 103 | 93 | 101 | 109 | 90 | 88 | 101 | 105 | 101 |
| Luftspalt | mm | 80 | 40 | 35 | 50 | 40 | 40 | 40 | 40 | 30 | 50 | 25 | 40 | 30 | 40 |
| Abzugsgeschwindigkeit | m/min | 30 | 30 | 30 | 30 | 30 | 30 | 30 | 30 | 30 | 30 | 30 | 30 | 30 | 30 |
| **Fasereiqenschaften:** | | | | | | | | | | | | | | | |
| Faserfeinheit | dtex | 1,73 | 1,66 | 1,74 | 1,78 | 1,70 | 1,81 | 1,77 | 1,97 | 1,73 | 1,70 | 1,79 | 2,06 | 1,75 | 1,72 |
| Reißfestigkeit, konditioniert | cN/tex | 50,3 | 42,3 | 61,9 | 67,4 | 67,3 | 66,7 | 67,4 | 65,1 | 61,9 | 49,2 | 50,8 | 63,2 | 68,4 | 65,0 |
| Reißdehnung, konditioniert | % | 11,7 | 16,1 | 10,4 | 12,3 | 12,8 | 13,6 | 12,0 | 13,4 | 13,7 | 20,9 | 18,4 | 13,2 | 13,5 | 12,5 |
| Arbeitsvermögen | J/g | 58,9 | 68,1 | 64,4 | 82,9 | 86,1 | 90,7 | 80,9 | 87,2 | 84,8 | 102,8 | 93,5 | 83,4 | 92,3 | 81,3 |
| Cuoxam-DP Faser | | 509 | 513 | 663 | 597 | 604 | 604 | 557 | | | 724 | 605 | 601 | 627 | 595 |

## Patentansprüche

1. Lösungsmittelgesponnene cellulosische Formkörper mit einer Höchstzugkraft von mindestens 30 cN/tex, hergestellt mittels Trocken-Nass-Verformung aus einer Polymerlösung enthaltend überwiegend Cellulose in einem Lösungsmittel, **dadurch gekennzeichnet, dass** die cellulosischen Formkörper ein Arbeitsvermögen, ermittelt aus dem mathematischen Produkt aus Höchstzugkraft und Höchstzugkraftdehnung von mindestens 80 J/g bis höchstens 120 J/g aufweise.

2. Cellulosische Formkörper, hergestellt nach Anspruch 1, **dadurch gekennzeichnet, dass** die Höchstzugkraft in einem Bereich von 30 bis 90 cN/tex liegt.

3. Cellulosische Formkörper, hergestellt nach einem oder mehreren der vorangehenden Ansprüche, **dadurch gekennzeichnet, dass** es sich bei dem Lösungsmittel um ein Direktlösemittel, wie NMMO, handelt.

4. Cellulosische Formkörper, hergestellt nach einem oder mehreren der vorangehenden Ansprüche, **dadurch gekennzeichnet, dass** es sich bei dem Lösungsmittel um eine ionische Flüssigkeit oder um ein Gemisch zweier oder mehrerer ionischer Flüssigkeiten handelt.

5. Cellulosische Formkörper, hergestellt nach Anspruch 4, **dadurch gekennzeichnet, dass** es sich bei der ionischen Flüssigkeit um 1-Butyl-3-Methylimidazoliumchlorid oder 1-Ethyl-3-methylimidazoliumacetat und/oder Gemischen daraus handelt.

6. Die cellulosischen Formkörper nach einem oder mehreren der vorangehenden Ansprüche **dadurch gekennzeichnet, dass** es sich bei der Cellulose um einen Zellstoff handelt, der einen α- Cellulosegehalt von größer als 90 %, bevorzugt größer als 96 %, und besonders bevorzugt größer 98 % aufweist.

7. Die cellulosischen Formkörper nach einem oder mehreren der vorangehenden Ansprüche, **dadurch gekennzeichnet, dass** es sich bei der Cellulose um einen Zellstoff handelt, der einen Durchschnittspolymerisationsgrad von >600, bevorzugt >650 aufweist.

8. Die cellulosischen Formkörper nach einem oder mehreren der vorangehenden Ansprüche, **dadurch gekennzeichnet, dass** es sich bei den cellulosischen Formkörpern um Filamente oder Fasern handelt.

9. Verfahren zur Herstellung von cellulosischen Filamenten oder Fasern nach Anspruch 8, **dadurch gekennzeichnet, dass** die cellulosischen Filamente oder Fasern aus einer Zellstofflösung gesponnen werden, deren Winkelgeschwindigkeit am "cross-over" in einem Bereich von 0,5 bis etwa 2 rad/sec liegt.

10. Verwendung von cellulosischen Filamenten gemäß Anspruch 9 zur Herstellung von technischen Garnen, Korden und textilen Verstärkungsgeweben.

11. Verwendung von cellulosischen Filamenten gemäß Anspruch 9 zur Herstellung von Reifenkorden.

12. Verwendung von cellulosischen Filamenten gemäß Anspruch 9 zur Verstärkung von Elastomeren, Kunststoffen, insbesondere von Thermoplasten, Biopolymeren und bioabbaubaren Polymeren sowie von duroplastischen Formmassen, insbesondere von Harzen.

## Claims

1. Solvent-spun cellulosic shaped bodies with a breaking tenacity of at least 30 cN/tex, produced by means of a dry-wet process from a polymer solution containing predominantly cellulose in a solvent, **characterized in that** the cellulosic shaped bodies have a working capacity, determined from the mathematical product of breaking tenacity and elongation at break, of at least 80 J/g to a maximum of 120 J/g.

2. Cellulosic shaped bodies produced according to Claim 1, **characterized in that** the breaking tenacity lies in a range from 30 to 90 cN/tex.

3. Cellulosic shaped bodies produced according to one or more of the previous claims, **characterized in that** the solvent is a direct solvent like NMMO.

4. Cellulosic shaped bodies produced according to one or more of the previous claims, **characterized in that** the solvent is an ionic liquid or a mixture of two or more ionic liquids.

5. Cellulosic shaped bodies produced according to Claim 4, **characterized in that** the ionic liquid is 1-butyl-3-methylimidazolium chloride or 1-ethyl-3-methylimidazolium acetate and/or mixtures thereof.

6. Cellulosic shaped bodies according to one or more of the previous claims, **characterized in that** the cellulose is a pulp that has an α-cellulose content greater than 90%, preferably greater than 96%, and particularly preferably greater than 98%.

7. Cellulosic shaped bodies according to one or more of the previous claims, **characterized in that** the cellulose is a pulp that has an average degree of polymerization of > 600, preferably > 650.

8. Cellulosic shaped bodies according to one or more of the previous claims, **characterized in that** the cellulosic shaped bodies are filaments or fibers.

9. Method for producing cellulosic filaments or fibers according to Claim 8, **characterized in that** the cellulosic filaments or fibers are spun from a pulp solution, wherein the angular velocity at the "cross-over" is in the range from 0.5 to approximately 2 rad/sec.

10. Use of cellulosic filaments according to Claim 9 for the production of industrial yarns, cords, and textile reinforcement woven fabrics.

11. Use of cellulosic filaments according to Claim 9 for the production of tire cords.

12. Use of cellulosic filaments according to Claim 9 for the reinforcement of elastomers, plastics, in particular thermoplastics, biopolymers, and biodegradable polymers as well as duroplastic molding compounds, in particular resins.

## Revendications

1. Corps en cellulose obtenus par filage au solvant, dotés d'une résistance maximale en traction d'au moins 30 cN/tex, préparés par filage par voie hybride (sèche-humide) à partir d'une solution de polymère contenant principalement de la cellulose dans un solvant, **caractérisés en ce que** ces corps en cellulose présentent une capacité de travail, exprimée par le produit mathématique de la résistance maximale en traction par l'allongement au point de résistance maximale en traction, valant d'au moins 80 J/g à au plus 120 J/g.

2. Corps en cellulose préparés conformément à la revendication 1, **caractérisés en ce que** leur résistance maximale en traction se situe dans l'intervalle allant de 30 à 90 cN/tex.

3. Corps en cellulose préparés conformément à l'une ou plusieurs des revendications précédentes, **caractérisés en ce que** le solvant est un solvant direct, comme du N-oxyde de N-méthyl-morpholine (NMMO).

4. Corps en cellulose préparés conformément à l'une ou plusieurs des revendications précédentes, **caractérisés en ce que** le solvant est un liquide ionique ou un mélange de deux liquides ioniques ou plus.

5. Corps en cellulose préparés conformément à la revendication 4, **caractérisés en ce que** le liquide ionique est du chlorure de 1-butyl-3-méthyl-imidazolium ou de l'acétate de 1-éthyl-3-méthyl-imidazolium, ou un mélange de ceux-ci.

6. Corps en cellulose conformes à l'une ou plusieurs des revendications précédentes, **caractérisés en ce que** la cellulose est une cellulose dont la teneur en cellulose alpha est supérieure à 90 %, de préférence supérieure à 96 % et mieux encore supérieure à 98 %.

7. Corps en cellulose conformes à l'une ou plusieurs des revendications précédentes, **caractérisés en ce que** la cellulose est une cellulose dont le degré moyen de polymérisation est supérieur à 600, et de préférence supérieur à 650.

8. Corps en cellulose conformes à l'une ou plusieurs des revendications précédentes, **caractérisés en ce que** ces corps en cellulose sont des filaments ou des fibres.

9. Procédé de fabrication de filaments ou de fibres en cellulose, conformes à la revendication 8, **caractérisé en ce que** les filaments ou les fibres en cellulose sont obtenus par filage à partir d'une solution de cellulose dont la vitesse angulaire au "cross-over" se trouve dans l'intervalle allant de 0,5 à environ 2 radians par seconde.

10. Utilisation de filaments en cellulose conformes à la revendication 9 pour la fabrication de filés techniques, de câbles ou de tissus textiles de renfort.

11. Utilisation de filaments en cellulose conformes à la revendication 9 pour la fabrication de câbles pour pneumatiques.

12. Utilisation de filaments en cellulose conformes à la revendication 9 pour le renforcement d'élastomères, de matières synthétiques, en particulier thermoplastiques, de biopolymères et de polymères biodégradables, ainsi que de masses à mouler en plastiques thermodurcissables, en particulier de résines.
